# FASCICULE DE BREVET EUROPEEN

(11) **EP 0 225 199 B1**
(45) Date de publication et mention de la délivrance du brevet: **25.07.1990**
(21) Numéro de dépôt: 86402110.0
(22) Date de dépôt: 26.09.1986
(51) Int. Cl.: C10L 1/32

(54) **Procédé permettant d'homogénéiser un mélange de liquides résiduaires aqueux et de combustibles liquides ou solides**
Verfahren zum Homogenisieren eines Gemisches von wässrigen Residualflüssigkeiten mit flüssigen Brennstoffen oder Feststoffen
Process for the homogenization of a mixture of aqueous residual liquids with liquid fuels or solids

(30) Priorité: 01.10.1985 FR 8514512
(43) Date de publication de la demande: 10.06.1987
(73) Titulaire: SODECIM, F-92800 Puteaux (FR)
(72) Inventeur: Verhille, Marcel, Mantes la Ville F-78200 Mantes la Jolie (FR)
(74) Mandataire: Loyer, Bertrand

(56) Documents cités:
- EP-A- 0 051 053
- GB-A- 2 102 448

## Description

La présente invention est relative à un procédé permettant de réaliser des mélanges homogènes stables pompables et injectables de résidus industriels tels que des eaux polluées, déchets d'hydrocarbures et des charbons ou déchets industriels combustibles.

Grâce à ce procédé, on peut obtenir un combustible liquide, relativement épais, dont le pouvoir calorifique est compris entre 2.500 et 5.000 kgcal/kg, ce produit pouvant être stocké, pompé et injecté par exemple dans les tuyères de foyers ou de chaudières.

Il existe actuellement des procédés permettant de mettre en suspension du carbon dans l'eau ordinaire ou dans des eaux polluées. Or il est très difficile d'y ajouter des hydrocarbures car ces derniers s'adsorbent sur les grains de charbon et donnent des boues flottant dans l'eau d'origine. Pour la même raison, il est impossible de broyer du charbon dans de l'eau et en présence d'hydrocarbures.

Il est également connu par exemple par le brevet européen EP 0 051 053 de réaliser une émulsion comprenant de l'eau, un hydrocarbure et un combustible qui soit stable mais cette émulsion est rendue stable par l'addition d'alcool. L'addition d'alcool permet d'obtenir une micro-émulsion dans laquelle les gouttelettes d'huile en suspension ont des diamètres inférieurs à 100 microns.

L'emploi d'alcool rend le mélange dangereux ce qui oblige à prendre des dispositions particulières pour le stockage. Les alcools employés ont en général des points d'éclair compris entre 11 et 25_{°}C ce qui oblige à respecter les contraintes de stockage qui pour des points d'éclair en dessous de 55_{°}C et surtout en dessous de 21°C demande la prévision de zones anti-feu, de moteurs anti-déflagrants...

La présente invention permet d'éviter ces inconvénients en proposant de réaliser des mélanges homogènes d'eau, d'hydrocarbures, de charbon ou de déchets industriels et caractérisé par le fait qu'on réalise dans un premier temps une émulsion stable d'hydrocarbures dans l'eau par l'intermédiaire d'un agent tensio-actif non-ionique ayant un H.L.B. entre 15 et 20 et que dans un deuxième temps, on mélange à cette émulsion, soit du charbon, soit des déchets industriels combustibles et cela en présence d'un colloïde.

L'expression H.L.B. signifie Hydrophily-Lipophily Balance, ce que l'on traduit par équilibre Hydrophile Lipophile. Un composé ayant un H.L.B. élevé est hydrophile et favorise la formation de fines gouttelettes d'huile dans l'eau.

De tels agents tensio-actifs à H.L.B. élevé pourront être des dérivés polyoxyéthylènes non-ionique dont le H.LB. est voisin de 17, ces agents seront utilisés dans des proportions de 1 à 3 pour 1.000 du mélange eau + hydrocarbure.

L'utilisation d'un colloïde permet de ne pas devoir respecter de règles particulières de stockage car leur point d'éclair est voisin ou supérieur à 100_{°}C.

De préférence, ce colloïde sera ajouté aux produits à émulsionner dans la proportion de 0,5 à 1%.

Il importe que l'émulsion réalisée dans la première phase du procédé soit une émulsion de l'hydrocarbure dans l'eau et non pas l'inverse.

Ce colloïde aura le triple rôle suivant:
- stabiliser l'émulsion,
- éviter la décantation,
- maintenir une pseudo-plasticité.

Suivant un aspect de l'invention, le colloïde sera une gomme xanthane.

Par pseudo-plasticité, on entend que le liquide deviendra plus fluide lorsqu'on agite; ce qui est important lorsque le produit final est destiné à être stocké dans un réservoir puis pompé et injecté.

Si on doit émulsionner des hydrocarbures lourds et épais, on peut également faciliter la mise en émulsion aqueuse en ajoutant des hydrocarbures légers et fluides faisant office de solvant ou de diluant.

On peut également en plus du colloïde ajouter un silicate dans une proportion de 0,5 à 1%. Il s'est en effet avéré, dans de nombreux cas que le silicate renforçait l'action du colloïde.

Une fois l'émulsion aqueuse stable obtenue, on réalise dans un appareil de brassage adéquat de tout type connu un mélange de cette émulsion et d'un combustible solide ou liquide. On peut employer pour cela un combustible solide broyé ou même dans certains cas seulement concassé, le broyage étant fait ultérieurement. On peut également employer un combustible solide soit pur soit mélangé à des impuretés.

Il s'est avéré que l'on a avantage pour obtenir un bon mélange à employer, pour la réalisation de l'émulsion des eaux alcalines ayant un pH compris entre 9 et 11 et d'autre part que si le produit final doit séjourner plus d'une semaine dans une cuve, il est plus prudent de traiter le colloïde avec un bactéricide afin d'éviter une bio-dégradation. Lorsque l'on emploie une eau polluée par du phénol, on obtient cet effet bactéricide qui protège le colloïde.

On peut également si on doit émulsionner des hydrocarbures lourds les mélanger à des hydrocarbures légers.

Pour la mise en oeuvre du procédé selon l'invention:
- les eaux polluées peuvent avoir été polluées par des hydrocarbures, des alcools, des phénols, des amines, des sels minéraux solubles, des matières organiques ou des matières végétales ou analogues;
- l'hydrocarbure devant être émulsionné dans l'eau peut être: des boues d'hydrocarbures, des boues organiques, des graisses minérales organiques ou végétales, des goudrons, des boues de forage ou analogues;
- les produits combustibles solides devant être ajoutés après émulsion peuvent être: des produits ou sous produits miniers, des schlamms, des fines de dépoussiérage, du charbon actif, du carbon-black, du coke de pétrole, du vapocrackeur, du goudron solidifié, des brais, des terres ou sables pollués, ou analogues.

Il est également possible d'ajouter au mélange selon l'invention des agents dispersants tels que poly- naphtalènes sulfonates lignosulfonates ou polyacrylates.

L'invention sera mieux comprise à la lueur des exemples ci-après qui sont donnés à titre non-limitatif.

### Exemple 1

Si on réalise, de façon connue, un mélange comportant:
45% d'eau polluée par 5% de carbonate de sodium 20% d'huile minérale usée (huile de vidange)
35% de charbon Sud-Africain broyé, ayant un refus de 22% au tamis de 80 microns, et
si on agite très violemment un tel mélange, on constate qu'il est impossible d'obtenir un mélange homogène, même en y ajoutant des agents tensio-actifs.

Par contre, si dans un premier temps, on mélange l'eau polluée et l'huile minérale en y ajoutant 0,15% d'un nonylphénol éthoxylé dont le H.L.B. est de 17,1, on obtient une émulsion très fluide et très stable; si dans un deuxième temps, on y ajoute le charbon ce dernier se disperse très aisément et très régulièrement dans ladite émulsion et on obtient un mélange homogène exempt de grumeaux ou agglomérats.

On laisse reposer le mélange ainsi obtenu et on constate, au bout de quelques heures une légère décantation de particules supérieures à 100 microns.

Si on ajoute au mélange homogène préalablement obtenu un agent dispersant tel que la gomme xanthane dans la proportion de 0,15 pour 1.000, il n'y a plus de décantation, les particules demeurant très mobiles dans la masse.

Le mélange final homogène ainsi obtenu à partir de déchets industriels et de charbon maigre peut être stocké en cuve, puis pompé et injecté dans des tuyères de corps de chauffe.

### Exemple 2

Il est en général difficile et dangereux de broyer à sec des charbons de sorte que l'on préfère les broyer en présence d'eau.

Mais si l'on broie du charbon en présence d'eau et que l'on tente ensuite d'incorporer ce charbon ainsi broyé à des hydrocarbures, il n'est pas possible d'obtenir un produit homogène.

En reprenant les trois produits de l'exemple 1 mais dans lequel le charbon est non pas broyé finement (ce qui est difficile et dangereux), mais simplement concassé, on opère de la façon suivante:

On prépare un mélange de:
- 0,500 kg d'eau polluée par 5% de NA2C03
- 0,200 kg d'huile de vidange,
- 0,300 kg de boues de charbon Sud-Africain concassé.

On dispose l'ensemble dans un broyeur de laboratoire constitué par une jarre chargée en agents broyants. Après une demi-heure de fonctionnement du broyeur, on y trouve une boue épaisse de charbon et d'huile en présence d'eau formant une phase bien séparée. Même en prolongeant le broyage pendant plusieurs heures, il est impossible d'obtenir un mélange homogène.

Par contre l'essai est concluant si on opère de la façon suivante:

On mélange à grande vitesse 0,500 kg d'eau polluée et 0,200 kg d'huile minérale usagée en présence de 2 ml de tensio-actif (nonylphénol éthoxylé dont le H.L.B. est de 17,1).

On ajoute 0,300 kg de charbon Sud-Africain concassé et on broie immédiatement l'ensemble. Au bout d'une demi-heure, on retire un liquide homogène très fluide ayant 0,15 poise de viscosité.

### Exemple 3

En procédant selon la présente invention, il est possible d'homogénéiser le mélange suivant:
50% d'eau polluée par 0,5% de phénol
40% d'huile minérale usagée
10% de coke de pétrole broyé

Pour cela, il est nécessaire d'émulsionner d'abord l'eau polluée et l'huite en additionnant le tensio-actif nonyl-phénol-éthoxylé mais en ajoutant aussi 1% de carbonate de sodium car pour obtenir des suspensions de coke de pétrole dans l'eau, il est indispensable d'ajouter un agent dispersant. Une fois l'émulsion réalisée, il suffit de verser le coke de pétrole.

Comme dans le cas des exemples 1 et 2, un tel mélange, du fait de son homogénéité et de sa stabilité peut être stocké en cuve puis pompé et injecté dans des tuyères de foyers et chaudières de sorte que l'on obtient un combustible utilisable à partir de résidus industriels et de produits de pollution.

### Exemple 4

Si on malaxe énergiquement le mélange suivant:
40% d'eau polluée par 0,5% de phénol
15% de fuel domestique
45% de charbon Sud-Africain broyé comme indiqué
à l'exemple 1,

on obtient un produit se présentant en deux phases:
- une phase boueuse comprenant le charbon et le fuel domestique,
- une phase aqueuse.

Par contre, si on malaxe énergiquement le fuel et l'eau polluée en présence de 0,20% de nonyl-phénol-éthoxylé (H.L.B. = 17,1) et 0,05% de polycolloïde, on obtient une émulsion dans laquelle on verse ensuite le charbon broyé. Celui-ci se disperse facilement pour donner un liquide homogène utilisable comme combustible.

### Exemple 5

Cet exemple illustre l'emploi du procédé selon l'invention pour extraire le fuel lourd incorporé dans du sable, c'est-à-dire pour récupérer ce fuel lourd qui se trouve incorporé à un mélange combustible utilisable industriellement tout en nettoyant le sable.

L'exemple est donné avec du sable de rivière, mais est également applicable à du sable marin pollué type "marée noire":
soit 100 gr. de sable de rivière pollué par du fuel lourd
n^{o} 2 dans la proportion 70% de sable, 30% de fuel lourd.

On prépare l'émulsion suivante: 80 gr. d'eau + 20 gr. de White Spirit, en agitant énergiquement le mélange en présence de 0,2 gr. de nonylphénol éthoxylé.

Un malaxage très énergique de cette émulsion et du sable pollué permet de libérer le sable du fuel. On obtient en effet ainsi une phase eau, White Spirit, fuel au fond de laquelle le sable s'est décanté.

Etant donné que l'on a opéré en émulsion aqueuse, il est possible de laver le sable avec de l'eau propre, qui peut être réincorporée dans le processus.

Ce procédé permet de travailler à température ordinaire tout en évitant l'utilisation de solvants purs.

Le procédé selon la présente invention peut être utilisé pour réaliser des mélanges avec:
- des eaux polluées comprenant: des hydrocarbures, des alcools, des phénols, des amines, des sels minéraux solubles des matières organiques ou végétales ou analogues;
- des hydrocarbures liquides, des boues d'hydrocarbures (type boues huileuses), des boues organiques animales ou végétales, des graisses minérales organiques ou végétales, des goudrons des boues de forage ou analogues;
- des produits ou sous-produits miniers tels que "schlamms", fines de dépoussiérage, de charbon actif, boues de noir de carbone (carbon black), du coke de pétrole, du vapocrackeur, du goudron solidifié, des brais, des terres ou sables polluées ou analogues.

Les dispersants mentionnés plus haut ont pour objet d'agir sur le potentiel zéta des particules dans le but de favoriser leur dispersion. On peut employer: des carbonates ou silicates alcalins; des po- lynaphtalènes sulfonates; des lignosulfonates; des polyacrylates.

## Revendications

1. Procédé permettant de réaliser des mélanges homogènes d'eau, d'hydrocarbures, de charbon ou de déchets industriels et caractérisé par le fait qu'on réalise dans un premier temps une émulsion stable d'hydrocarbures dans l'eau par l'intermédiaire d'un agent tensio-actif non ionique ayant un H.L.B. entre 15 et 20 et que dans un deuxième temps, on mélange à cette émulsion, soit du charbon, soit des déchets industriels combustibles et cela en présence d'un colloïde.

2. Procédé selon la revendication 1, dans lequel le colloïde est une gomme xanthane.

3. Procédé selon les revendications 1 et 2, dans lequel l'eau utilisée pour la réalisation de l'émulsion est une eau alcaline dont le pH est compris entre 9 et 11.

4. Procédé selon les revendications 1 et 3, dans lequel on utilise du carbonate ou du silicate de sodium pour améliorer l'émulsion.

5. Procédé selon les revendications 1 à 4, dans lequel on ajoute à l'émulsion un combustible solide simplement concassé, le broyage étant opéré ensuite (du charbon par exemple).

6. Procédé selon l'une quelconque des revendications 1 à 5, dans lequel les eaux polluées peuvent avoir été polluées par des hydrocarbures, des alcools, des phénols, des amines, des sels minéraux solubles, des matières organiques ou des matières végétales ou analogues.

7. Procédé selon l'une quelconque des revendications 1 à 6, dans lequel l'hydrocarbure devant être émulsionné dans l'eau peut être: des boues d'hydrocarbures, des boues organiques, des graisses minérales organiques ou végétales, des goudrons, des boues de forage ou analogues.

8. Procédé selon la revendication 1, dans lequel les produits combustibles liquides devant être ajoutés après émulsion peuvent être ceux décrits dans la revendication 7.

9. Procédé selon la revendication 1, dans lequel les produits combustibles solides devant être ajoutés après émulsion peuvent être: des produits ou sous produits miniers, des schlamms, des fines de dépoussiérage, du charbon actif, du carbon-black, du coke de pétrole, du vapocrackeur, du goudron solidifié, des brais, des terres ou sables pollués, ou analogues.

10. Procédé selon les revendications 8 et 9, dans lequel des agents dispersants tels que polynaphta- lènes sulfonates lignosulfonates ou polyacrylates peuvent être utilisés.

## Claims

1. A process for the production of homogeneous mixtures of water, hydrocarbons, coal or industrial waste, characterised in that, in a first stage, a stable emulsion of hydrocarbons in water is produced using a non-ionic surface-active agent having an H.L.B of between 15 and 20 and, in a second stage, either coal or combustible industrial waste is mixed with this emulsion in the presence of a colloid.

2. A process according to claim 1, in which the colloid is a xanthan gum.

3. A process according to claims 1 and 2, in which the water used for producing the emulsion is an alkaline aqueous solution of which the pH is between 9 and 11.

4. A process according to claims 1 and 3, in which sodium carbonate or sodium silicate is used to improve the emulsion.

5. A process according to claims 1 to 4, in which a simply crushed solid fuel is added to the emulsion, grinding being carried out subsequently (of the coal for example).

6. A process according to any one of claims 1 to 5, in which the polluted water may have been polluted by hydrocarbons, alcohols, phenols, amines, soluble mineral salts, organic substances or vegetable substances or the like.

7. A process according to any one of claims 1 to 6, in which the hydrocarbon to be emulsified in water can be: hydrocarbon mud, organic mud, organic mineral or vegetable fats, tars, drilling mud or the like.

8. A process according to claim 1, in which the liquid fuels to be added after emulsion can be those described in claim 7.

9. A process according to claim 1, in which the solid fuels to be added after emulsion can be: mining products or by-products, sludge, dedusted fines, activated carbon, carbon black, oil coke, steam- cracking products, solidified tar, pitch, polluted earth or sand or the like.

10. A process according to claims 8 and 9, in which dispersing agents such as polynaphtha- lenesulphonates, lignosulphonates or polyacrylates can be used.

## Patentansprüche

1. Verfahren zur Herstellung homogener Gemische aus Wasser, Kohlenwasserstoffen, Kohle oder Industrieabfällen, dadurch gekennzeichnet, daß zuerst mit Hilfe eines nichtionischen Tensides mit einem HLB-Wert zwischen 15 und 20 eine stabile Emulsion der Kohlenwasserstoffe in Wasser hergestellt wird und daß diese Emulsion dann in einem zweiten Schritt in Gegenwart eines Kolloids mit Kohle oder brennbaren Industrieabfällen vermischt wird.

2. Verfahren nach Anspruch 1, dadurch gekennzeichnet, daß es sich bei dem Kolloid um einen Xanthan-Gummi handelt.

3. Verfahren nach Anspruch 1 und 2, dadurch gekennzeichnet, daß das zur Herstellung der Emulsion verwendete Wasser ein alkalisches Wasser mit einem pH-Wert zwischen 9 und 11 ist.

4. Verfahren nach Anspruch 1 und 3, dadurch gekennzeichnet, daß zur Verbesserung der Emulsion Natriumkarbonat oder Natriumsilikat zugegeben wird.

5. Verfahren nach den Ansprüchen 1 bis 4, dadurch gekennzeichnet, daß der Emulsion ein lediglich vorzerkleinerter fester Brennstoff (beispielsweise Kohle) zugegeben wird, der dann später fein zerkleinert wird.

6. Verfahren nach einem der Ansprüche 1 bis 5, dadurch gekennzeichnet, daß die verunreinigten Wässer mit Kohlenwasserstoffen, Alkoholen, Phenolen, Aminen, löslichen Mineralsalzen, organischen oder pflanzlichen Stoffen od. dgl. verunreinigt sein können.

7. Verfahren nach einem der Ansprüche 1 bis 6, dadurch gekennzeichnet, daß der in Wasser zu emulgierende Kohlenwasserstoff kohlenwasserstoffhaltiges Abwasser, organisches Abwasser, mineralisches oder pflanzliches Fett, Teer, Bohrschlamm o. ä. sein kann.

8. Verfahren nach Anspruch 1, dadurch gekennzeichnet, daß die nach der Emulgierung einzubringenden brennbaren Flüssigkeiten die in Anspruch 7 beschriebenen Stoffe sein können.

9. Verfahren nach Anspruch 1, dadurch gekennzeichnet, daß die nach der Emulgierung einzubringenden brennbaren Feststoffe Erzeugnisse oder Nebenerzeugnisse aus dem Bergbau, Schlamm, Filterrückstände aus der Entstaubung, Aktivkohle, Ruß, Erdölkoks, Dampfcracking-Produkte, verfestigter Teer, Pech, verunreinigte Böden oder Sände o. ä. sind.

10. Verfahren nach den Ansprüchen 8 und 9, bei dem Dispergiermittel wie Polynaphthalene, Sulfonate, Lignosulfonate oder Polyacrylate verwendet werden.
